# EUROPÄISCHE PATENTSCHRIFT

(11) **EP 0 148 232 B1**
(45) Veröffentlichungstag und Bekanntmachung des Hinweises auf die Patenterteilung: **26.10.1988**
(21) Anmeldenummer: 84902586.1
(22) Anmeldetag: 03.07.1984
(51) Int. Cl.: C10M 169/04, C08L 71/02, F16N 15/00, A44B 19/00

(54) **SCHMIERMITTEL**
LUBRICANT
LUBRIFIANT

(30) Priorität: 07.07.1983 DE 3324475
(43) Veröffentlichungstag der Anmeldung: 17.07.1985
(73) Patentinhaber: Hess, Diethelm, D-2000 Hamburg 61 (DE)
(72) Erfinder: Hess, Diethelm, D-2000 Hamburg 61 (DE)
(74) Vertreter: Munk, Ludwig, Dipl.-Ing.
(86) Internationale Anmeldenummer: EP8400202
(87) Internationale Veröffentlichungsnummer: WO8500378

(56) Entgegenhaltungen:
- GB-A- 1 406 491
- US-A- 3 491 854

## Beschreibung

Die Erfindung betrifft ein Schmiermittel, das aus mehreren Komponenten besteht.

Die bekannten Schmiermittel bestehen vielfach aus Mischungen verschiedener Mineralöle. Stoffe dieser Art sind nicht wasserlöslich. Es kommt jedoch nicht selten vor, dass Schmiermittel in Berührung mit Textilien kommen und diese verschmutzen. Diese Gefahr besteht beispielsweise bei geschmierten Anhängekupplungen bzw. Türschlössern insbesondere von Kraftfahrzeugen. Vielfach ist die von den bekannten Schmiermitteln ausgehende Verschmutzungsgefahr aber auch der Grund dafür, warum bisher auf eine Schmierung vollständig verzichtet wird. Dies ist beispielsweise bei in Kleidungsstücke eingenähten Reissverschlüssen der Fall, die erfahrungsgemäss infolge mangelnder Schmierung im Laufe der Zeit schwergängig werden können. Zum Entfernen einer durch die bekannten Schmiermittel verursachten Verschmutzung ist in der Regel eine Bearbeitung mit einem Lösungs- bzw. Reinigungsmittel erforderlich. Dies erweist sich jedoch als sehr umständlich und kostenintensiv und wird daher als nachteilig empfunden.

Hiervon ausgehend ist es daher die Aufgabe der vorliegenden Erfindung, ein Schmiermittel zu schaffen, das aus Textilien mit Wasser auswaschbar ist.

Die Lösung dieser Aufgabe gelingt in überraschend einfacher Weise durch Verwendung eines wasserlöslichen Trägerstoffs, in den mindestens ein Schmierstoff in feiner Verteilung eingelagert ist, wobei der wasserlösliche Trägerstoff etwa 75-95 Gewichtsprozente und der eingelagerte Schmierstoff bzw. die eingelagerten Schmierstoffe die Restgewichtsprozente umfassen.

Die Wasserlöslichkeit des einen hohen Gewichtsanteil umfassenden Trägerstoffs ermöglicht eine Auswaschung mit Wasser. Die Schmierstoffe werden dabei infolge ihrer geringen Gewichtsanteile praktisch ausgeschwemmt, ohne dass Flekken zurückbleiben. Eine Bearbeitung mit einem Reinigungs- bzw. Lösungsmittel ist hier in vorteilhafter Weise nicht erforderlich. Wie Versuche gezeigt haben, genügt praktisch die Durchführung eines normalen Waschvorgangs. Ein weiterer Vorteil des erfindungsgemässen Schmiermittelaufbaus ist darin zu sehen, dass Textilien bzw. die in der Regel aus Kunststoff bestehenden Zubehörteile wie Reissverschlüsse etc., durch das Schmiermittel nicht angegriffen werden. Aus diesem Grund ist es in vorteilhafter Weise auch möglich, direkt in die Textilien integrierte technische Artikel, wie z.B. Reissverschlüsse etc., die im Laufe der Zeit schwergängig werden können und für die bisher kein geeignetes Schmiermittel zur Verfügung stand, ordnungsgemäss zu schmieren, was sich positiv auf die Bedienungsfreundlichkeit und auf die Lebensdauer auswirkt. Eine weitere vorteilhafte Verwendung kann beispielsweise in der Schmierung von Gleitern für Gardinen bzw. der Laufkanäle von Gardinenschienen bestehen. Aber auch bei Verwendung zur Schmierung von bewegten Teilen, denen häufig Textilien ausgesetzt werden, wie z.B. Autoschlössern, Anhängekupplungen etc., wirkt sich die gegenüber dem Stand der Technik entfallende Verschmutzungsgefahr vorteilhaft aus. Die mit der Erfindung erzielbaren Vorteile sind demnach insbesondere in einer ausgezeichneten Wirtschaftlichkeit zu sehen.

In weiterer Fortbildung der übergeordneten Massnahmen können mehrere Schmierstoffe unterschiedlicher Teilchengrösse in den Trägerstoff eingelagert sein. Aufgrund der unterschiedlichen Teilchengrösse ergeben sich hier in vorteilhafter Weise besonders gute Gleitverhältnisse.

In weiterer Ausgestaltung der übergeordneten Massnahmen kann der Trägerstoff ein ein- oder mehrwertiger Alkohol und/oder dessen Äther und/oder dessen Ester sein. Bei Versuchen hat sich die Verwendung von Polyäthylenglycol als Trägerstoff als besonders zu bevorzugen erwiesen. Trägerstoffe dieser Art bieten in vorteilhafter Weise eine stabile, in einem weiten Temperaturbereich temperaturbeständige Struktur zur Einlagerung von Schmierstoffen. Ausserdem lässt sich hierbei die gewünschte Viskosität über das Molgewicht leicht und einfach einstellen. Ein mittleres Molgewicht von 500 hat sich bei Versuchen als besonders zweckmässig erwiesen. Hierbei ergibt sich praktisch ein salbenförmiger Aggregatzustand. Durch Mischung mehrerer, jeweils unterschiedliches Molgewicht aufweisender Anteile desselben Trägerstoffs lässt sich hierbei in vorteilhafter Weise gleichzeitig ein grosser Schmelzbereich abdecken. Hierdurch ist sichergestellt, dass die Struktur des Trägerstoffs nicht innerhalb eines kleinen Temperaturbereichs zusammenbrechen kann, was ein breites Anwendungsgebiet eröffnet.

Eine weitere zweckmässige Ausgestaltung der übergeordneten Massnahmen kann darin bestehen, dass mindestens ein Schmierstoff in Form eines Wachses, wie eines PE-Wachses, Ester-Wachses oder Amid-Wachses, vorliegt. Stoffe dieser Art lassen sich aufgrund ihrer Teilchenform und -grösse in vorteilhafter Weise leicht ausschwemmen. Gleichzeitig ergibt sich hierbei in vorteilhafter Weise eine Temperaturbeständigkeit bis etwa 150 °C, so dass die Temperaturbeständigkeit des Trägerstoffs innerhalb eines grossen Bereichs ausgenutzt werden kann. Sofern höhere Temperaturbelastungen zu erwarten sind, können die Wachse ganz oder teilweise durch Kieselsäure ersetzt werden, wodurch die Temperaturbeständigkeit des Trägerstoffs noch weiter ausgenutzt werden kann.

In weiterer zweckmässiger Ausgestaltung der übergeordneten Massnahmen kann mindestens ein Schmierstoff in Form einer Fettsäure und/oder deren Estern und/oder deren Amid vorliegen. Stoffe dieser Art ergeben aufgrund ihrer Teilchenform und -grösse eine ausgezeichnete Ergänzung zu Wachs.

Eine weitere vorteilhafte Massnahme kann darin bestehen, dass mindestens ein Schmierstoff in Form von Polysiloxan vorliegt. Bei Verwendung eines derartigen Schmierstoffs genügen insgesamt geringe Schmierstoffanteile, was den Anteil des auswaschbaren Trägerstoffs erhöht und sich positiv auf die Ausschwemmung auswirkt. Weitere vorteilhafte Ausgestaltungen und zweckmässige Fortbildungen der übergeordneten Massnahmen ergeben sich aus den restlichen Unteransprüchen in Verbindung mit der nachstehenden Beispielsbeschreibung.

Nachstehend sind einige besonders bevorzugte Ausführungsbeispiele näher erläutert.

### Beispiel I

Reissverschlüsse werden erfahrungsgemäss mit der Zeit schwergängig, was sich ungünstig auf die Bedienungsfreundlichkeit und Lebensdauer auswirkt. Diesem Übelstand lässt sich durch Schmierung mit einem geeigneten Schmiermittel abhelfen. Das bei Versuchen hierfür verwendete Schmiermittel bestand aus 80 Gewichtsprozent Polyäthylenglycol, 10 Gewichtsprozent Polyäthylenwachs und 10 Gewichtsprozent Erucasäureamid. Das Polyäthylenglycol bildet hierbei den Trägerstoff, in den das Polyäthylenwachs und das Erucasäureamid als Schmierstoffe in feiner Verteilung eingelagert sind. Die Schmierstoffe wurden hierzu unter normalem Druck und normaler Temperatur in den Trägerstoff eingerührt.

Das Polyäthylenglycol hatte ein mittleres Molgewicht von 500. Hierbei ergab sich ein salbenförmiger Aggregatzustand, was einen gezielten Auftrag mit Hilfe eines kleinen Pinsels bzw. einer kleinen Spachtel erlaubte und dennoch zu einer guten Verteilung führte. Das mittlere Molgewicht von 500 wurde durch Mischung mehrerer Anteile von Polyäthylenglycol mit jeweils unterschiedlichem Molgewicht in der Grössenordnung von 200-10 000 eingestellt. Hierdurch ergab sich ein hoher Schmelzbereich. Auch bei Temperaturen in der Grössenordnung von 150° war die Struktur des als Trägerstoff dienenden Polyäthylenglycols noch nicht zusammengebrochen. Die obere Grenze der Temperaturbelastung bildete im vorliegenden Beispiel das Polyäthylenwachs. Zur Verbesserung der Temperaturbeständigkeit könnte das Wachs einfach ganz oder teilweise durch Kieselsäure ersetzt werden.

Langzeitversuche haben gezeigt, dass das verwendete Schmiermittel weder den aus Kunststoff bestehenden Reissverschluss noch das umgebende aus einer Mischung von Naturfaser und Kunstfaser bestehende Textilmaterial angreift. Ein absichtlich auf das Textilmaterial aufgebrachter Schmierstoffleck liess sich rückstandslos mit Hilfe von Leitungswasser auswaschen. Die Verwendung von erwärmtem Wasser von etwa 45° hat sich dabei als besonders zweckmässig erwiesen.

Die mit dem Schmiermittel geschmierten Reissverschlüsse besassen einen äusserst geringen Laufwiderstand. Auch schwergängiger Reissverschlüsse wurden durch eine Schmierung innerhalb kürzester Zeit äusserst leichtgängig. Dies wird auf die günstige Teilchengrösse und Teilchenform von Polyäthylenwachs und Erucasäureamid zurückgeführt. Durch Zusatz von Kieselsäure, deren Teilchengrösse im Bereich zwischen der Teilchengrösse von Polyäthylenwachs und Erucasäureamid liegt, liess sich hier noch eine Steigerung erreiche. Eine besonders zweckmässige Art von Kieselsäure ist in dem von der Fa. Degussa unter dem Namen Aerosil@ angebotenen Produkt zu sehen. Der Zusatz von Kieselsäure betrug etwa 2-3 Gewichtsprozent und ging auf Kosten des Anteils an Polyäthylenwachs.

### Beispiel II

In parallelen Langzeitversuchen mit einem Schmiermittel bestehend aus 90 Gewichtsprozent Polyäthylenglycol, 9,8 Gewichtsprozent Polyäthylenwachs und 0,2 Gewichtsprozent Siliconöl, ergaben sich von der Wirkung her ähnliche Vorteile wie beim Beispiel Zu bemerken ist, dass hier der Auswaschvorgang noch leichter als beim Beispiel I verlief. Dies wird darauf zurückgeführt, dass ein noch höherer Anteil an Trägerstoff vorhanden ist. Dies war durch die Verwendung von Siliconöl möglich. Auch bei der Rezeptur gemäss Beispiel 11 kann das Wachs ganz oder teilweise durch Kieselsäure ersetzt werden.

Nachstehend wird eine bevorzugte Vorrichtung zur Schmierung leistenförmiger Elemente, wie Reissverschlüssen und dergleichen, anhand der Zeichnung näher erläutert.

Die in der Zeichnung dargestellte Schmiervorrichtung umfasst einen Speicherraum 1 für Schmiermittel, der durch eine mit Perforationen 2 versehene Wand 3 von einem Arbeitsraum 4 abgesetzt ist, der eine Auftragwalze 5 beherbergt und von einem quer zur Drehachse der Auftragwalze 5 verlaufenden Einführschlitz 6 durchsetzt ist, durch den ein an einer Stoffleiste 9 befestigter Reissverschluss 7 hindurchführbar ist. Die Auftragwalze 5, die vorteilhaft als Bürstenwalze ausgebildet ist, ist so dimensioniert und angeordnet, dass sie die Wand 3 im Bereich der Perforationen 2 abstreift und das aus den Perforationen 2 austretende Schmiermittel in den Bereich des Einführschlitzes 6 bringt, d.h. an den Reissverschluss 7 überträgt. Die Auftragwalze 5 wird durch den hiermit in Eingriff bringbaren, tangential hierzu bewegbaren Reissverschluss 7 in Drehbewegung versetzt.

Der Arbeitsraum 4 mit der drehbar gelagerten Auftragwalze 5 ist in einem formstabilen, die perforierte Wand 3 enthaltenden Gehäuse 11 untergebracht, auf das ein den Speicherraum 1 beherbergendes Gehäuse 14 aufsteckbar bzw. aufschraubbar ist. Das Gehäuse 14 kann einfach als Tube bzw. gummielastische Flasche ausgebildet sein, so dass das hierin enthaltene Schmiermittel einfach durch entsprechendes Zusammenpressen der Wandungen ausgepresst werden kann. Es wäre aber auch denkbar, einen durch eine Feder oder einen Gewindestift betätigbaren Auspresskolben vorzusehen. In diesem Falle ist den Perforationen 2 zweckmässig eine Absperreinrichtung in Form eines Schiebers oder dergleichen zugeordnet. Die lichte Weite der Perforationen 2 ist so bemessen, dass die in den Trägerstoff eingelagerten Schmierstoffteilchen diese nicht zusetzen können.

## Patentansprüche

1. Schmiermittel, das aus mehreren Komponenten besteht, gekennzeichnet durch einen wasserlöslichen Trägerstoff, in den mindestens ein Schmierstoff in feiner Verteilung eingelagert ist, wobei der wasserlösliche Trägerstoff etwa 75-95 Gewichtsprozente und der eingelagerte Schmierstoff bzw. die eingelagerten Schmierstoffe die Restgewichtsprozente umfassen.

2. Schmiermittel nach Anspruch 1, dadurch gekennzeichnet, dass mehrere Schmierstoffe unterschiedlicher Teilchengrösse Verwendung finden.

3. Schmiermittel nach einem der vorhergehenden Ansprüche, dadurch gekennzeichnet, dass als Trägerstoff ein ein- oder mehrwertiger Alkohol und/oder dessen Äther und/oder dessen Ester Verwendung findet.

4. Schmiermittel nach Anspruch 3, dadurch gekennzeichnet, dass als Trägerstoff Polyäthylenglycol Verwendung findet.

5. Schmiermittel nach Anspruch 4, dadurch gekennzeichnet, dass als Trägerstoff Polyäthylenglycol mit einem mittleren Molgewicht von 500 Verwendung findet.

6. Schmiermittel nach einem der vorhergehenden Ansprüche, dadurch gekennzeichnet, dass mindestens ein Schmierstoff in Form eines Wachses vorliegt.

7. Schmiermittel nach Anspruch 6, dadurch gekennzeichnet, dass mindestens ein Schmierstoff in Form von Polyäthylenwachs vorliegt.

8. Schmiermittel nach einem der vorhergehenden Ansprüche, dadurch gekennzeichnet, dass mindestens ein Schmierstoff in Form von Fettsäure und/oder deren Estern und/oder deren Amid vorliegt.

9. Schmiermittel nach Anspruch 8, dadurch gekennzeichnet, dass mindestens ein Schmierstoff in Form von Erucasäureamid vorliegt.

10. Schmiermittel nach einem der vorhergehenden Ansprüche, dadurch gekennzeichnet, dass mindestens ein Schmierstoff in Form von Polysiloxan vorliegt.

11. Schmiermittel nach Anspruch 10, dadurch gekennzeichnet, dass mindestens ein Schmierstoff in Form von Siliconöl vorliegt.

12. Schmiermittel nach einem der vorhergehenden Ansprüche, gekennzeichnet durch eine Zusammensetzung von 80 Gewichtsprozenten Polyäthylenglycol 500, 10 Gewichtsprozenten Polyäthylenwachs und 10 Gewichtsprozenten Erucasäureamid.

13. Schmiermittel nach einem der vorhergehenden Ansprüche 1 bis 12, gekennzeichnet durch eine Zusammensetzung von 90 Gewichtsprozenten Polyäthylenglycol 500, 9,8 Gewichtsprozenten Polyäthylenwachs und 0,2 Gewichtsprozenten Siliconöl.

14. Schmiermittel nach einem der vorhergehenden Ansprüche, dadurch gekennzeichnet, dass mindestens ein Schmierstoff in Form von Kieselsäure vorliegt.

15. Schmiermittel nach Anspruch 14, dadurch gekennzeichnet, dass der Anteil an Kieselsäure etwa 2-3 Gewichtsprozent beträgt und auf Kosten des Wachsanteils geht.

16. Verwendung eines Schmiermittels nach einem der vorhergehenden Ansprüche zur Schmierung von mit Textilien verbundenen Zubehöreinrichtungen, insbesondere Reissverschlüssen.

## Claims

1. A lubricant which consists of a plurality of components, characterized by a water soluble support material, in which at least one lubricating substance is embedded with a fine state of division, the water soluble support material making up approximately 75 to 95% by weight and the embedded lubricating substance or the embedded lubricating substances making up the rest of the percentage by weight.

2. The lubricant as claimed in claim 1, characterized in that a plurality of lubricating substances are utilized having different particle sizes.

3. The lubricant as claimed in either of the preceding claims characterized in that the support material utilized is in the form of a monovalent or polyvalent alcohol and/or the ether thereof and/or the ester thereof.

4. The lubricant as claimed in claim 3, characterized in that the support material used is polyethyleneglycol.

5. The lubricant as claimed in claim 4, characterized in that the support material used is polyethyleneglycol with a mean molecular weight of 500.

6. The lubricant as claimed in any one of the preceding claims, characterized in that at least one lubricating substance in the form of a wax is present.

7. The lubricant as claimed in claim 6, characterized in that at least one lubricating substance in the form of a polyethylene wax is present.

8. The lubricant as claimed in any one of the preceding claims, characterized in that there is at least one lubricating substance in the form of a fatty acid and/or esters thereof and/or an amide thereof.

9. The lubricant as claimed in claim 8, characterized in that at least one lubricating substance in the form of eracamide is present.

10. The lubricant as claimed in any one preceding claim, characterized in that at least one lubricating substance in the form of a polysiloxane is present.

11. The lubricant as claimed in claim 10, characterized in that at least one lubricating substance in the form of a silicone oil is present.

12. The lubricant as claimed in any one of the preceding claims, characterized by a composition in the form of 80% by weight of polyethyleneglycol 500, 10% by weight of polyethylene wax and 10% by weight of erucamide.

13. The lubricant as claimed in any one of the preceding claims 1 through 12, characterized by a composition in the form of 90% by weight of polyethyleneglycol 500, 9.8% by weight of polyethylene wax and 0.2% by weight of a silicone oil.

14. The lubricant as claimed in any one of the preceding claims, characterized in that at least one lubricating substance in the form of silicic acid is present.

15. The lubricant as claimed in claim 14, characterized in that the fraction of silicic acid amounts to approximately 2 to 3% by weight and the fraction of wax is correspondingly reduced.

16. The use of a lubricant as claimed in any one of the preceding claims for the lubrication of textile bonded accessories and more especially slide fasteners.

## Revendications

1. Lubrifiant comprenant plusieurs composants, caractérisé par un support soluble dans l'eau dans lequel est placé au moins un lubrifiant en dispersion fine, ledit support soluble dans l'eau comprend env. 75 à 95% en poids et le lubrifiant intercalé ou les lubrifiants intercalés comprennent les pourcentages en poids restants.

2. Lubrifiant selon la revendication 1 caractérisé par le fait que plusieurs lubrifiants dont les particules sont de grandeurs différentes sont utilisées.

3. Lubrifiant selon l'une des revendications ci-dessus caractérisé par le fait qu'on utilise comme support un alcool monovalent ou polyvalent et/ou son éther et/ou son ester.

4. Lubrifiant selon la revendication 3 caractérisé par le fait qu'on utilise comme support du polyéthylène-glycol.

5. Lubrifiant selon la revendication 4 caractérisé par le fait qu'on utilise comme support du polyéthylène-glycol d'un poids moléculaire moyen de 500.

6. Lubrifiant selon l'une des revendications ci-dessus caractérisé par le fait qu'au moins un lubrifiant se présente sous forme d'une cire.

7. Lubrifiant selon la revendication 6 caractérisé par le fait qu'au moins un lubrifiant se présente sous forme d'une cire polyéthylène.

8. Lubrifiant selon une des revendications ci-dessus caractérisé par le fait qu'au moins un lubrifiant se présente sous forme d'un acide gras et/ou de ses esters et/ou de son amide.

9. Lubrifiant selon la revendication 8 caractérisé par le fait qu'au moins un lubrifiant se présente sous forme d'un amide d'acide érucique.

10. Lubrifiant selon une des revendications ci-dessus caractérisé par le fait qu'au moins un lubrifiant se présente sous forme de polysiloxane.

11. Lubrifiant selon la revendication 10 caractérisé par le fait qu'au moins un lubrifiant se présente sous forme d'huile silicone.

12. Lubrifiant selon une des revendications ci-dessus caractérisé par une composition de 80% en poids de polyéthylène-glycol 500, 10% en poids de cire de polyéthylène et 10% en poids d'amide d'acide érucique.

13. Lubrifiant selon une des revendications ci-dessus 1 à 12 caractérisé par une composition de 90% en poids de polyéthylène-glycol 500, 9,8% en poids de cire de polyéthylène et 0,2% en poids d'huile silicone.

14. Lubrifiant selon une des revendications ci-dessus caractérisé par le fait qu'au moins un lubrifiant se présente sous forme d'acide silicique.

15. Lubrifiant selon la revendication 14 caractérisé par le fait que la part d'acide silicique est de 2 à 3% en poids aux dépens de la part de cire.

16. Utilisation d'un lubrifiant selon une des revendications ci-dessus pour lubrifier des accessoires en liaison avec des tissus, en particulier des fermetures à glissières.
